# EUROPÄISCHE PATENTSCHRIFT

(11) **EP 0 236 823 B1**
(45) Veröffentlichungstag und Bekanntmachung des Hinweises auf die Patenterteilung: **24.07.1991**
(21) Anmeldenummer: 87102472.5
(22) Anmeldetag: 21.02.1987
(51) Int. Cl.: C22C 19/05, C22C 19/07, C22C 38/18

(54) **Metallenes Halbzeug, Verfahren zur Herstellung und Verwendung des Halbzeugs**
Metallic semi-finished product, process for its manufacture and uses of the semi-finished product
Demi-produit métallique, procédé pour sa fabrication et utilisation du demi-produit

(30) Priorität: 01.03.1986 DE 3606804
(43) Veröffentlichungstag der Anmeldung: 16.09.1987
(73) Patentinhaber: Thyssen Aktiengesellschaft vorm. August Thyssen-Hütte, 47166 Duisburg (DE)
(72) Erfinder: Fleischer, Hans-Joachim., Dr.-Ing., D-5620 Velbert 11 (DE); Lohscheidt, Klaus, D-4150 Krefeld (DE); Görres, Dieter, D-5657 Haan 1 (DE); Behr, Friedrich Dr.-Ing., D-4300 Essen 1 (DE)
(74) Vertreter: Cohausz & Florack Patentanwälte

(56) Entgegenhaltungen:
- EP-A- 232 793
- EP-A- 0 091 526
- US-A- 3 027 252
- US-A- 3 298 826
- J. ELECTROCHEM. SOC., Solid-State Science and Technology, Band 131, Nr. 4, Seiten 923-931; T.A. RAMANARAYANAN et al.: "The characteristics of alumina scales formed on FE-based Yttria-dispersed alloys"
- K.N. STRAFFORD, "High Temperature Technology, vol. 1, No. 6, Nov. 1983, p. 307-318

## Beschreibung

Die Erfindung betrifft ein Verfahren zur Herstellung von metallenem Halbzeug in Form von Draht, Stangen, Knüppeln, Rohren, insbesondere Blechen oder Bändern für Anwendungen, bei denen eine hohe Temperaturwechselbeständigkeit und große Oberfläche und/oder chemische Beständigkeit und/oder geringe Wärmeleitfähigkeit der Oberflächenschicht benötigt wird, insbesondere für Katalysatorträger, Rußfilter, Heizleiter, Aerosolfilter, Auskleidungen von chemischen und Energie umwandelnden Anlagen. Das Halbzeug ist dabei auf der Basis Eisen und/oder Nickel und/oder Cobalt mit 2 bis 16 % Aluminium, 12 bis 30 % Chrom und bis 4 % mindestens eines hochreaktiven Elementes aus der Gruppe Y, Zr, Ti, Ce, Sm, Hf, La, Th, U, V, W, Nb, Mo, Gd, Si, Mg,Ca und/oder deren dispergierte Oxide. Eine Legierung aus diesem Bereich war aus J. Electrochem. Soc., Solid-State Science Technology, Band 131, Nr. 4, Seiten 923 - 931 bekannt. Durch Glühen von Bändern aus dieser Legierung bei Temperaturen über 1000 °C in Sauerstoff können oxidhaltige Oberflächen erzeugt werden.

Es ist bekannt (Strafford K. N., High temperature Corrosion of alloys Containing rare earth of refractory elements: a review ..., High Temperature Technology Vol. 1 No. 6, Nov. 1983), daß metallene Legierungen des Typs MCrAlX und des Typs MCrAlZX mit M als Eisen und/oder Cobalt und/oder Nickel als Basis und X gewichtsmäßig kleinen Zusätzen hochreaktiver Elemente wie Y, Zr, Ti, Ce, Sm, Hf, La, Th, U, V, W, Ta, Nb, Mo, Gd, Si, Mg, Ca und Z als ein Element oder dessen Oxid aus der Reihe von X, aber ein anderes als das für X jeweils gewählte Element, für eine Verbesserung der oxidischen Schicht-Eigenschaften sorgen. Es wird die Haftung der Oxidschicht verbessert, die aus einzelnen Oxidkörnern besteht, und auch das Oxidations-Verhalten günstig beeinflußt.

Es ist ferner bekannt (Ramanarayan T.A., Raghavan, M. und Petkovic-Luton, R., "The Characteristics of Alumina Scales Formed on Fe-Based Yttria-Dispersed Alloys", J. Electrochem. Society, April 1984, Vol. 131 No. 4., 923-931), daß in einer Basislegierung besonders fein dispergierte Oxide der Seltenen Erdmetalle, wie Y₂O₃, einen ähnlich verbessernden Einfluß ausüben.

Die angeführten Legierungen bilden bekanntlich je nach Zusammensetzung entweder überwiegend aus Chromoxid oder aus Aluminiumoxid bestehende Schichten mit hoher Selektivität oder auch aus Al₂O₃-Chromoxid-Mischkristallen bestehende Schichten aus. Bei Verwendungstemperaturen von etwa 900 °C und mehr werden die Legierungen gewählt, die Al₂O₃-Schichten bilden.

Der Nachteil, der nach den beschriebenen Verfahren hergestellten Schichten und Bauteile aus den geschilderten Legierungen, besteht im Fall der Verwendung bei besonders näufigen Temperaturwechseln mit hohen Temperaturdifferenzen darin, daß einzelne Bereiche der Oxidschicht abplatzen. Die so entstehenden Fehlstellen werden von den angegebenen Legierungen bei geeigneten Bedingungen zwar wieder ausgeheilt, das Auftreten von Abplatzungen bei hoher Temperaturwechselbeanspruchung begrenzt aber die Verwendbarkeitsdauer und läßt die heute bekannten Materialien für einige Anwendungen, z.B. als Träger für katalytisch aktive Substanzen, in Sonderheit Edelmetalle für die Entgiftung von Verbrennungsgasen, nicht geeignet erscheinen.

Ein weiterer Nachteil ist es, daß man Legierungen mit mehr als ca. 6 % Aluminium, z.B. US-A-4 414 023, nicht als Folie durch Walzen herstellen kann bzw. deren Herstellung erhebliche Kosten verursacht. Zur Temperaturbeständigkeit über lange Zeit ist aber eine Ausheilung von Fehlern der Oxidschichten durch aus der Legierung nachzulieferndes Aluminium notwendig und mithin ein möglichst hoher Al-Gehalt sinnvoll.

Aus der US-A-4 414 023 ist ein ferritischer rostfreier Stahl bekannt, der warm verarbeitbar und beständig ist gegen Temperaturwechsel, Oxidation und Verzunderung bei erhöhten Temperaturen. Die Eisen-Chrom-Aluminium-Legierung enthält Cer, Lanthan und andere Seltene Erdmetalle und ist geeignet, einen texturierten Aluminiumoxidfilm an der Oberfläche zu bilden. Die Legierung wird in üblicher Weise durch Schmelzen erzeugt. Dabei werden die typischen Stahlverunreinigungen, wie Sauerstoff, Stickstoff und Schwefel vor der Zugabe der Seltenen Erdmetalle zur Schmelze verringert. Jeder herkömmliche Prozeß, einschließlich Lichtbogenöfen, AOD- und Vakuuminduktionsschmelzverfahren ist anwendbar. Die Schmelze wird in Blöcke, Stangen, Bänder oder Bleche gegossen. Der Stahl wird anschließend warm und/oder kaltgewalzt und den üblichen Verfahren unterworfen, wie Entzundern und Glühen. Der ferritische rostfreie Stahl wird dann zur Bildung einer Aluminiumoxid-Oberfläche wärmebehandelt.

Aus der EP 0232793 A1 ist die Ausbildung eines Oxidfilms mit vornehmlich Aluminiumoxidkörnern auf einem aluminiumhaltigen rostfreien Stahl bekannt, indem man die Metallschmelze auf gekühlte Rollen gießt und mit einer Geschwindigkeit von mehr als 1000 K/s erstarren läßt und anschließend das Band oxidierend glüht.

Aufgabe der Erfindung ist es, ein metallenes Halbzeug zu schaffen, das vorzugsweise ohne Zwischenschicht (wash coat) einen temperaturwechselbeständigen Haftgrund für einen katalytisch wirkenden Überzug darstellt. Die Aufgabe umfaßt ferner die Schaffung eines Verfahrens, welches in möglichst einfacher Weise zu einem metallischen Halbzeug mit der erwähnten Eigenschaft führt.

Zur Lösung der gestellten Aufgabe wird für ein metallenes Halbzeug auf der Basis Eisen und/oder Nickel und/oder Cobalt mit 2 bis 16 % Aluminium, 12 bis 30 % Chrom und bis 4 % mindestens eines hochreaktiven Elementes aus der Gruppe Y, Zr, Ti, Ce, Sm, Hf, La, Th, U, V, W, Ta, Nb, Mo, Gd, Si, Mg, Ca und/oder deren dispergierte Oxide, vorzugsweise mindestens 0,01 % dieser Elemente bzw. Oxide, sowie unvermeidbare Verunreinigungen erfindungsgemäß vorgeschlagen, daß das Halbzeug aus dem schmelzflüssigen Zustand in einer zur geometrischen Oberfläche überwiegend parallelen Front mit einer Abkühlungsgeschwindigkeit von 10³ bis 10⁶ K/s erstarrt wird, dann zunächst bei einer Temperatur von 800 bis 1000 °C kurzzeitig in einem Sauerstoff in gebundener Form enthaltenen Gas, insbesondere CO₂, unter sich dabei einstellenden reduzierenden Bedingungen und anschliessend im Temperaturbereich von 800 bis 1000 °C bis zu 25 h an Luft geglüht wird, wobei mindestens im Oberflächenbereich des Halbzeugs metallene Stengelkristalle gebildet sind, aus denen heraus überwiegend aus Aluminumoxid und/oder Chromoxid bestehende Stengelkristalle gewachsen sind, wobei die Achsen beider Stengelkristalltypen übewiegend senkrecht zur geometrischen Oberfläche des Halbzeugs stehen.

Normale Stahlverunreinigungen sind Kohlenstoff, Stickstoff, Sauerstoff, Phosphor, Schwefel, Mangan, Kupfer und Nickel.

Aus den beigefügten Schliffbildern ist die Oberflächenstruktur deutlich erkennbar.

Bild 1 zeigt eine nach herkömmlichen Verfahren erzeugte Halbzeug-Oberfläche mit unregelmäßig liegenden whiskerähnlichen oxidischen Stengelkristallen.

Bild 2 zeigt die Halbzeug-Oberfläche, wie sie bei Ausübung des erfindungsgemäßen Verfahrens gebildet ist. Die großen Bereiche sind die metallenen Stengelkristalle, aus deren Oberfläche haarähnlich die oxidischen Stengelkristalle gewachsen sind.

Bild 3 zeigt die oxidischen Stengelkristalle in gegenüber Bild 2 10-facher Vergrößerung. Danach liegen die Achsen der oxidischen Stengelkristalle überwiegend senkrecht zur geometrischen Oberfläche des Halbzeugs, die durch die Oberflächen der metallenen Stengelkristalle gebildet wird.

Gehalte von 14 bis 25 % Chrom und 5 bis 9 % Aluminium in der Matrix aus Eisen und/oder Nickel und/oder Cobalt haben sich als besonders geeignet zur Ausbildung der überwiegend aus Aluminium- und Chromoxid oder in Abhängigkeit von den Glühbedingungen praktisch ausschließlich aus Aluminiumoxid bestehenden oxidischen Stengelkristalle erwiesen. Weitere Elemente, die die Stengelkristallbildung nicht beeinträchtigen oder sie sogar begünstigen, können außer den genannten Elementen enthalten sein.

Der mittlere Korndurchmesser D der metallenen Stengelkristalle kann 5 bis 50 µm betragen. Vorzugsweise wählt man je nach Legierung und Wandstärke die Abkühlrate so, daß der mittlere Korndurchmesser D = 5 bis 30 µm beträgt. Die Länge der Körner sollte sein L = 15 µm bis zur Dicke des Bandes, vorzugsweise L = 20 bis 100 µm, mit L : D ≧ 3.

Es hat sich gezeigt, daß sich, durch die kristallographisch überwiegend einheitliche Ausrichtung der Körner des Gefüges bedingt, eng aneinander stehende aber separate Oxidkörner mit einem Durchmesser je nach Züchtungsbedingungen von d = 0,05 bis 3 µm, und Längen von l = 0,5 bis 15 µm mit l : d ≧ 3 bilden.

Durch die Erfindung wird ein metallenes Halbzeug geschaffen, bei dem mindestens im Oberflächenbereich durch die gerichtete Erstarrung der Metallegierung metallene Stengelkristallite gebildet werden. Durch die hohe Abkühlungsgeschwindigkeit und thermische Behandlung bedingt, fungieren die Zusatzelemente aus der vorgenannten Gruppe X, die hochreaktiv sind, d.h. hochsauerstoffaffin sind, bzw. deren Oxide, die in fein verteilter Form im Oberflächenbereich vorliegen, bei der anschließenden Wärmebehandlung als Keime. Gleichzeitig sorgen sie als eine Art Dübel für eine hohe Haftfestigkeit der im Anschluß thermisch gezüchteten oxidischen Stengelkristallite. Eine weiter verbesserte Keimbildung wird dadurch erzielt, daß man als erste thermische Behandlungsstufe kurzzeitig unter reduzierenden oder sich bei dieser Behandlung einstellenden reduzierenden Bedingungen erhitzt. Anschließend erfolgt die langzeitige Glühbehandlung unter oxidierenden Bedingungen, vorzugsweise an Luft, bei der die oxidischen Stengelkristallite wachsen, die überwiegend aus Aluminiumoxid und/oder Chromoxid bestehen, deren Achsen ebenfalls überwiegend senkrecht zur geometrischen Oberfläche des Halbzeugs stehen. Aufgrund dieser Stengelkristallbildung wird eine außerordentlich große Oberfläche geschaffen, in der sich ein metallener und/oder keramischer Überzug sehr gut verankern läßt.

Die Größe der Körner des Metallgefüges wird durch die Abkünlgeschwindigkeit und den Wärmeinhalt der Metallschmelze bestimmt. Zur Herstellung von Bändern mit ca. 50 µm Dicke, wie sie z.B. als Träger für Abgaskatalysatoren für Kraftfahrzeuge und Kraftwerke benötigt werden, hat es sich als günstig herausgestellt, mit einer Vorrichtung zu arbeiten, bei der unter einem Tiegel, der einen langen, dünnen Spalt als Düse aufweist, wobei der Spalt ggf. mit Hilfe einer angeschrägten keramischen Stopfenstange geöffnet werden kann, eine oder zwei Rollen angeordnet sind. Die Rolle oder die Rollen können an ihrer Umfangsfläche eine vorgegebene Welligkeit aufweisen, so daß der Metallstrahl auf der einen Rolle bzw. im vorgegebenen Spalt zwischen den beiden Rollen schon in der für den Einsatzzweck notwendigen geometrischen Gestalt erstarrt. Die Anordnung hat folgende Vorteile:
- das Metallband braucht im wesentlichen nicht mehr plastisch verformt zu werden; Bereiche plastischer Verformung führen bekanntlich zu unkontrolliertem Wachstum der Körner des Metallgefüges bei den anschließenden Behandlungsschritten bei erhöhten Temperaturen und damit zur unregelmäßigen Ausbildung der Körner der Oxidschicht;
- die Rolle bzw. Rollen können aus einem Material wie Stahl oder Keramik mit einer geringeren Wärmeleitfähigkeit hergestellt werden, als dies mit Kupferrollen für die Herstellung amorpher Bänder notwendig ist;
- die Rolle bzw. Rollen werden wenn nötig mit Hilfe von erwärmtem, umlaufendem Öl auf eine vorgegebene Temperatur gehalten, wodurch auf diese Weise die gewünschte Kristallgröße des Metallgefüges eingestellt wird und eine besondere Wärmenachbehandlung zur Korngrößeneinstellung entfallen kann.

Es hat sich nun herausgestellt, daß man auf diese Weise profilierte, feinkristalline Bänder von ca. 20 bis 200 µm, mit Hilfe von gekühlten Kupferrollen auch möglicherweise bis zu etwa 500 µm und mehr herstellen kann. Vorzugsweise stellt man Bänder von ca. 40 bis 70 µm Dicke her.

So ist es auf diese Weise möglich, Aluminiumoxid-Schichten zu erzeugen, die aus einzelnen voneinander getrennt aber weitgehend gleichförmig gewachsenen Oxid-Körnern mit einem Durchmesser von vorzugsweise d = 0,1 µm bis 0,3 µm und einer Länge l = 4 bis 15 µm bestehen, so daß hierauf die Abscheidung von katalytisch aktiven Substanzen vorgenommen werden kann, ohne daß eine zusätzliche Zwischenschicht (wash coat), wie z.B. bei rein oxidischen Katalysator-Trägern, notwendig ist.

Die geschilderte Stengelkristallbildung mindestens im Oberflächenbereich des Halbzeugs kann alternativ zu dem vorstehend erwähnten Gießen auf gekühlte Walzen auch durch kurzzeitiges Aufschmelzen einer Oberflächenschicht des gegossenen order gewalzten Halbzeugs mit anschließendem Selbstabkühlen erreicht werden.

Die Erfindung wird im folgenden anhand von drei Ausführungsbeispielen erläutert.

### Beispiel 1

Es wurde mit Hilfe einer Rolle aus Stahl, die durch einen Ölkreislauf auf einer konstanten Temperatur gehalten wurde, ein Metallband von 50 µm Dicke bei einer Abkühlrate von 10⁵ bis 10⁴ K/s hergestellt. Die Materialzusammensetzung ist 20 % Chrom, 5 % Aluminium, 0,15 % Cer, 0,01 % Lanthan, Rest Eisen mit geringen Anteilen an Si, Mn, C, S, P, Ni als Spurenelemente.

Das Band wurde anschließend einer Wärmevorbehandlung von 900 °C eine Minute lang trockenem Kohlendioxidgas ausgesetzt und anschließend an Luft bei 925 °C sechzehn Stunden gehalten. Eine kalt gewalzte Folie gleicher Materialzusammensetzung wurde nach einer Rekristallisationsglühung ebenso behandelt.

Es zeigt sich, daß die stengelförmigen Oxid-Körner des gegossenen Bandes Durchmesser von ca. 0,2 µm und Längen von im Mittel ca. 4 µm aufweisen und sie nahezu einheitlich senkrecht zur Oberfläche der Metallkörner angeordnet sind, während die durch Walzen hergestellte Probe schuppenförmige, untereinander zum Teil in Kontakt stehende Körner unterschiedlicher Ausrichtung und Länge von bis zu ca. 3 µm aufweist.

### Beispiel 2

Es wurde eine 10 mm dicke Platte aus dem im Beispiel 1 beschriebenen Material mit einem Elektronenstrahl so beschossen, daß ein Fleck von ca. 0,5 mm Durchmesser bis zu 100 µm tief aufgeschmolzen wurde. Die Platte wurde anschließend 1 Minute in CO₂-Gas bei 900 °C behandelt. Im weiteren wurde wie im Beispiel 1 verfahren.

Es zeigte sich, daß die erzeugten Oxid-Körner bzw. Whisker im Bereich des Schmelzfleckes eine ähnlich gute Qualität wie die der gegossenen Probe nach dem Beispiel 1 aufweisen.

Die Probe wurde mehreren Temperaturwechseln ausgesetzt, wobei sie auf ca. 1000 °C erhitzt in einem Ölbad abgeschreckt wurde. Die Stengel-Oxid-Körner des Bereiches des Schmelzfleckes wurden durch die Behandlung nicht angegriffen, die Oxidschicht der übrigen Probenoberfläche zeigt einzelne Abplatzungen.

### Beispiel 3

Es wurde eine Platte nach Beispiel 2 mit einem ähnlichen Schmelzfleck hergestellt, anschließend eine Ätzung vorgenommen, so daß die Korngrenzen bis in eine Tiefe von 20 µm freigelegt wurden und anschließend wurde weiter nach Beispiel 1 verfahren. Es zeigte sich, daß auf den so teilweise freigelegten Metallkörnern eine strahlenförmige Oxid-Korn-Schicht gleicher Qualität des Beispiels 1 gewachsen ist.

Auf diese Weise gelingt es, eine besonders große Oberfläche zu erzeugen, so daß zur Verwendung als Katalysatorträger vorzugsweise keine bzw. nur ein sehr dünne (20 um dicke) Zwischenschicht (wash coat) mehr nötig erscheint.

Es ist möglich, die so erzeugte Oxidschicht durch Besanden, Schlickern, Flamm- oder Plasmaspritzen oder auch durch andere bekannte Methoden noch zusätzlich mit Keramik oder Metallen zu beschichten. Durch die Abfolge der Schritte Schlickern-Trocknen-Plasmaspritzen lassen sich sogar nahezu gasdichte Oxidschichten aufbringen, die nur über die stengelförmigen Oxidkörner fest mit dem Metallkörper verbunden sind und deshalb eine hohe Temperaturwechselbeständigkeit aufweisen.

## Patentansprüche

1. Verfahren zur Herstellung von metallischem Halbzeug auf der Basis Eisen und/oder Nickel und/oder Cobalt mit 2 bis 16 % Aluminium, 12 bis 30 % Chrom und bis 4 % mindestens eines hochreaktiven Elementes aus der Gruppe Y, Zr, Ti, Ce,Sm, Hf, La, Th, U, V, W,, Nb, Mo, Gd, Si, Mg, Ca und/oder deren dispergierte Oxide,
**dadurch** **gekennzeichnet** , daß das Halbzeug aus dem schmelzflüssigen Zustand überwiegend parallel zur geometrischen Oberfläche mit einer Abkühlungsgeschwindigkeit von 10³ bis 10⁶ K/s erstarren gelassen wird, dann zunächst bei einer Temperatur von 800 bis 1000 °C kurzzeitig in einem Sauerstoff in gebundener Form enthaltenden Gas, insbesondere CO₂ , unter sich dabei einstellenden reduzierenden Bedingungen und anschließend in demselben Temperaturbereich bis zu 25 h an Luft geglüht wird, wobei mindestens im Oberflächenbereich des Halbzeugs metallene Stengelkristalle gebildet sind, aus denen heraus überwiegend aus Aluminiumoxid und/oder Chromoxid bestehende Stengelkristalle gewachsen sind, wobei die Achsen beider Stengelkristalltypen überwiegend senkrecht zur geometrischen Oberfläche des Halbzeugs stehen.

2. Verfahren nach Anspruch 1,
**dadurch** **gekennzeichnet** , daß das Halbzeug durch Bandgießen mittels mindestens einer gekühlten Rolle oder durch Stranggießen erzeugt wird.

3. Verfahren nach Anspruch 1,
**dadurch** **gekennzeichnet** , daß das zuvor erzeugte Halbzeug oberflächlich kurzzeitig aufgeschmolzen und an Luft, im Vakuum oder unter Inertgas abgekühlt wird.

4. Verfahren nach einem der Ansprüche 1 bis 3,
**dadurch gekennzeichnet** , daß das Glühen an Luft bei einer Temperatur im Bereich von 850 bis 1000°C für 4 bis 20 h vorgenommen wird.

5. Verfahren nach Anspruch 1 bis 4,
**dadurch** **gekennzeichnet** , daß das Glühen unter reduzierenden Bedingungen bei einer Temperatur im Bereich von 880 bis 980°C für 0,5 bis 4 min vorgenommen wird.

6. Verfahren nach einem der Ansprüche 1 bis 5,
**dadurch** **gekennzeichnet** , daß der Eisen- und/oder Nickel- und/oder Cobaltlegierung 14 bis 25 % Chrom zugesetzt wird.

7. Verfahren nach einem der Ansprüche 1 bis 6,
**dadurch** **gekennzeichnet** , daß der Eisen- und/oder Nickel- und/oder Cobaltlegierung 5 bis 9 % Aluminium zugesetzt wird.

8. Verwendung eines nach den Ansprüchen 1 bis 7 hergestellten Halbzeugs als temperaturwechselbeständiger Haftgrund für einen metallischen oder keramischen Überzug.

9. Verwendung eines nach den Ansprüchen 1 bis 7 hergestellten Halbzeugs für Katalysatorträger.

## Claims

1. A process for the production of semi-finished metal products on the basis of iron and/or nickel and/or cobalt with 2 to 16% aluminium, 12 to 30% chromium and up to 4% of at least one highly reactive element from the group Y, Zr, Ti, Ce, Sm, Hf, La, Th, U, V, W, Nb, Mo, Gd, Si, Mg, Ca and/or their dispersed oxides,
characterized in that the semi-finished product is allowed to solidify from the molten condition predominantly parallel with the geometrical surface at a cooling speed of 10³ to 10⁶ K/sec, whereafter annealing is performed first briefly at a temperature of 800 to 1000°C in a gas, more particularly CO₂, containing oxygen in the bonded form, in reducing conditions produced thereby, and annealing then being performed in air over the same temperature range for up to 25 hours, metal fringe crystals being formed at least in the surface zone of the semi-finished product, from which fringe crystals consisting mainly of aluminium oxide and/or chromium oxide are grown, the axes of the two kinds of fringe crystal lying predominantly perpendicularly to the geometrical surface of the semi-finished product.

2. A process according to claim 1, characterized in that the semi-finished product is produced by strip casting using at least one cooled roller or by continuous casting.

3. A process according to claim 1, characterized in that the surface of the semi-finished product produced is briefly melted and cooled in air, in vacuo or under inert gas.

4. A process according to one of claims 1 to 3, characterized in that the annealing in air at a temperature in the range of 850 to 1000°C is performed for 4 to 20 hours.

5. A process according to claims 1 to 4, characterized in that the annealing is performed in reducing conditions at a temperature in the range of 880 to 980°C for 0.5 to 4 minutes.

6. A process according to one of claims 1 to 5, characterized in that 14 to 25% chromium is added to the iron and/or nickel and/or cobalt alloy.

7. A process according to one of claims 1 to 6, characterized in that 5 to 9% aluminium is added to the iron and/or nickel and/or cobalt alloy.

8. Use of a semi-finished product produced according to claims 1 to 7 as an adhesive base, resistant to changes in temperature, for a metal or ceramic coating.

9. Use of a semi-finished product produced according to claims 1 to 7 for catalyst supports.

## Revendications

1. Procédé de fabrication d'un demi-produit métallique, à base de fer et/ou de nickel et/ou de cobalt avec 2 à 16% d'aluminium, 12 à 30% de chrome et jusqu'à 4% d'au moins un élément fortement réactif du groupe Y, Zr, Ti, Ce, Sm, Hf, La, Th, U, V, W, Nb, Mo, Gd, Si, Mg, Ca , et/ou leurs oxydes dispersés,
caractérisé en ce qu'on fait solidifier le demi-produit depuis l'état de fusion sur un front principalement parallèle à la surface géométrique, à une vitesse de refroidissement de 10³ à 10⁶ K/s, on le recuit ensuite pendant un temps court à une température de 800 à 1000°C dans un gaz contenant de l'oxygène sous forme liée, en particulier du CO₂, dans les conditions réductrices se réglant dans ce cas, et ensuite dans la plage de température de 800 à 1000°C jusqu'à 25h. à l'air, des cristaux colonnaires métalliques étant formés au moins dans la région superficielle du demi-produit, parmi lesquels ont grossi principalement des cristaux colonnaires constitués d'oxyde d'aluminium et/ou d'oxyde de chrome, les axes des deux types de cristaux colonnaires se trouvant principalement orthogonaux à la surface géométrique du demi-produit.

2. Procédé selon la revendication 1,
caractérisé en ce qu'on fabrique le demi-produit par coulée en feuillard au moyen d'au moins un cylindre refroidi ou par coulée continue.

3. Procédé selon la revendication 1,
caractérisé en ce que le demi-produit préalablement fabriqué est fondu brièvement en surface et refroidi dans l'air, sous vide ou dans un gaz inerte.

4. Procédé selon l'une des revendications 1 à 3,
caractérisé en ce que le recuit à l'air est effectué à une température dans la plage de 850 à 1000°C pendant 4 à 20h.

5. Procédé selon l'une des revendications 1 à 4,
caractérisé en ce que le recuit est effectué dans des conditions réductrices à une température dans la plage de 880 à 980°C pendant 0,5 à 4mn.

6. Procédé selon l'une des revendications 1 à 5,
caractérisé en ce qu'on ajoute à l'alliage de fer et/ou de nickel et/ou de cobalt de 14 à 25% de chrome.

7. Procédé selon l'une des revendications 1 à 6,
caractérisé en ce qu'on ajoute à l'alliage de fer et/ou de nickel et/ou de cobalt de 5 à 9% d'aluminium.

8. Utilisation d'un demi-produit fabriqué selon les revendications 1 à 7,
comme couche d'adhérence résistant aux modifications de température pour un revêtement métallique ou céramique.

9. Utilisation d'un demi-produit fabriqué selon les revendications 1 à 7,
pour des supports de catalyseur.
